# EUROPÄISCHE PATENTSCHRIFT

(11) **EP 0 780 495 B1**
(45) Veröffentlichungstag und Bekanntmachung des Hinweises auf die Patenterteilung: **09.05.2001**
(21) Anmeldenummer: 96119420.6
(22) Anmeldetag: 04.12.1996
(51) Int. Cl.: C25D 11/34

(54) **Verfahren zur Erzeugung von Brochantit-Patina auf einer aus Kupfer bestehenden Oberfläche**
Process for obtaining a brochantit patina on a copper surface
Procédé pour obtenir une patine de brochantit sur une surface en cuivre

(30) Priorität: 22.12.1995 DE 19548261
(43) Veröffentlichungstag der Anmeldung: 25.06.1997
(73) Patentinhaber: KM Europa Metal Aktiengesellschaft, D-49023 Osnabrück (DE)
(72) Erfinder: Rode, Dirk, Dr.-Ing., 49088 Osnabrück (DE); Luetic, Ruzica, Dipl.-Chem., 49074 Osnabrück (DE); Protzer, Helmut, Dr.-Ing., 49090 Osnabrück (DE); Hoveling, Stefan, Dipl.-Ing., 49078 Osnabrück (DE)

(56) Entgegenhaltungen:
- US-A- 3 497 401
- DATABASE WPI Section Ch, Week 8147 Derwent Publications Ltd., London, GB; Class M11, AN 81-86462D XP002034035 & JP 56 130 495 A (SEKISUI CHEM IND CO LTD) , 13.Oktober 1981

## Beschreibung

Die Erfindung betrifft ein Verfahren zur Erzeugung von Brochantit-Patina auf einer aus Kupfer bestehenden Oberfläche eines Vormaterials gemäß den Merkmalen im Oberbegriff des Anspruchs 1.

Es ist bekannt, daß sich unter normaler atmosphärischer Bewitterung auf der Oberfläche von blankem Kupfer zunächst eine fest haftende dünne Deckschicht aus braunrotem Kupferoxid bildet. Diese Deckschicht nimmt dann im Laufe der Zeit eine immer dunkler werdende Färbung in Richtung anthrazit-braun an. Vor allem, wenn sich die Kupferoberfläche in einer Schräglage befindet, beispielsweise an einer geneigten Gebäudefläche, ändert sich dann die anthrazit-braune Deckschicht unter Reaktion mit den in der Atmosphäre enthaltenen Stoffen wie z.B. Schwefeldioxid, Kohlendioxid und Chloriden zu basischen Kupferverbindungen farblich weiter, bis letztlich als Endzustand ein kupfertypisches Patinagrün wie ein basisches Kupfersulfat (Brochantit) erreicht werden kann. Die Bildung des Brochantits erstreckt sich hierbei in Abhängigkeit von der geografischen Lage des Bewitterungsorts und insbesondere der Neigung der Kupferflächen zu den jeweiligen Bewitterungseinflüssen im allgemeinen über viele Jahre.

Aufgrund dessen hat die Fachwelt in der Vergangenheit versucht, den sowohl ästhetisch ansprechenden als auch das Vormaterial langdauernd schützenden Endzustand durch gezielte Manipulationen des Vormaterials beschleunigt zu erzeugen. In diesem Zusammenhang hat man sowohl chemische als auch elektrolytische Patinierverfahren vorgeschlagen. Zu den letzteren zählt das Verfahren gemäß der FR-PS 2 064 465. Hierbei wird das kupferne Vormaterial zunächst einer Vorbehandlung durch Entfettung und Dekapierung unterworfen. Anschließend durchläuft das Vormaterial eine anodische Elektrolyse aus einem Natriumhydrogencarbonat (NaHCO₃)-Elektrolyten mit Zusätzen an Sulfaten, Nitraten oder Phosphaten sowie Chromaten oder Dichromaten. Das Verfahren kann kontinuierlich oder diskontinuierlich bei einer Bad-Temperatur von etwa 20 °C bis 30 °C durchgeführt werden. Erzeugt wird eine Carbonatpatina mit Anteilen der verwendeten Zusätze.

Ein wesentlicher Nachteil dieses Verfahrens unter Anwendung der anodischen Elektrolyse liegt darin, daß sich der letztlich gewünschte Brochantit doch erst im Laufe der Bewitterung bildet. Dabei ist aber eine Beeinträchtigung der Patina durch chemische Umbildung bis hin zur teilweisen oder völligen Abwitterung möglich. Auch enthält die so erzeugte Patina umweltschädigende Chromverbindungen. Ferner stellen die bei der Elektrolyse eingesetzten Chromate ein beträchtliches Sicherheitsrisiko für die jeweils Beschäftigten dar.

Aus der JP-A-56 130 495 ist ein weiteres elektrolytisches Verfahren bekannt, mit dem auf Kupfersubstraten eine Patinaschicht gebildet werden kann, wobei ein saurer carbonat- und hydrosulfithaltiger Elektrolyt verwendet wird.

In der US-A-34 97 401 ist schließlich noch ein stromloses Verfahren zur Erzeugung einer Brochantit bzw. Malachit enthaltenden Schicht auf einer aus Kupfer bestehenden Oberfläche erwähnt.

Der Erfindung liegt ausgehend vom Stand der Technik die Aufgabe zugrunde, ein Verfahren zur Erzeugung von Brochantit-Patina auf einer aus Kupfer bestehenden Oberfläche vorzuschlagen, mit dem auch in großtechnischem Maßstab eine gleichmäßige, festhaftende und bewitterungsfeste, von umweltrelevanten Bestandteilen freie, weitgehend naturidentische Grünpatina aus Brochantit erzeugt werden kann, die auch bei der Weiterverarbeitung des eingesetzten Vormaterials nicht nennenswert beschädigt wird.

Die Lösung dieser Aufgabe wird erfindungsgemäß in den im kennzeichnenden Teil des Anspruchs 1 angegebenen Merkmalen gesehen.

Vorteilhafte Weiterbildungen der Erfindung sind in den Ansprüchen 2 bis 15 aufgeführt.

Die Erfindung schafft ein gleichmäßiges kontinuierliches Durchlaufverfahren, bei dem Vormaterial sowohl in Form von Tafeln als auch in Form von Coils eingesetzt werden kann. Die Länge des auf einem Coil befindlichen Vormaterials ist an sich unbegrenzt. Vorzugsweise werden jedoch Coils eingesetzt mit einem Gewicht zwischen etwa 2 t bis 12 t. Auch die Breite des Vormaterials (Tafeln oder Coils) ist im Prinzip unbegrenzt. Im Hinblick auf die Praktikabilität des Verfahrens beträgt die Breite einer Kupfertafel oder eines Coils aus Kupferblech zwischen 300 mm und 1 000 mm. Als Vormaterial gelangt ein Kupferwerkstoff mit einer Festigkeit von F20 bis F37, insbesondere von F24, nach DIN 17 650 oder DIN 17 670 Teil 1 zum Einsatz.

Ein wesentlicher Bestandteil des erfindungsgemäßen Verfahrens ist die Verwendung eines geeigneten Vormaterials mit technisch fettarmer Oberfläche und entsprechender Rauheit. Das Aufrauhen kann beispielsweise durch Schleifen oder Bürsten erfolgen. Hierbei wird eine Rauhtiefe Rₐ von 0,1 µm bis 20 µm, vorzugsweise 5 µm bis 9 µm angestrebt. Diese Rauheit in Verbindung mit der fettarmen Oberfläche bildet die Voraussetzung für eine gute Haftung der Brochantit-Patina auf dem Vormaterial, und zwar insbesondere für dessen Weiterverarbeitung, sowie für ihre Witterungsbeständigkeit. Auf dem oben definierten Vormaterial wird im folgenden Verfahrensschritt unter anodischer Schaltung des zu patinierenden Vormaterials in einem Natriumhydrogencarbonat (NaHCO₃) und Natriumsulfit (Na₂SO₃) und/oder Natriumdisulfit (Na₂S₂O₅) enthaltenden Elektrolyten eine bereits gut an dem Vormaterial haftende grüne Carbonat-Sulfit-Patina mit einer Dicke von 15 µm bis 35 µm hergestellt. Wird in diesem Zusammenhang Natriumcarbonat (Na₂CO₃) eingesetzt, so erfolgt dies in einer Konzentration von 40 g/l bis 90 g/l, insbesondere 60 g/l bis 80 g/l. Die Elektrolyt-Bestandteile Natriumsulfit (Na₂SO₃) und Natriumdisulfit (Na₂S₂O₅) werden hingegen in einer Konzentration von 3 g/l bis 20 g/l, insbesondere größer als 12 g/l, eingesetzt.

Das Elektrolysebad wird hierbei mit einer Temperatur von 30 °C bis 90 °C, vorzugsweise 35 °C bis 50 °C, betrieben, wobei die Stromdichte 1 bis 20 A/dm², vorzugsweise 3 bis 10 A/dm² beträgt. Die Verweildauer des Vormaterials im Elektrolysebad ist auf 10 sec bis 12 min, insbesondere 2 bis 6 min, angesetzt.

Bei Bedarf können dem Elektrolyten noch Netzmittel in Form von nichtschäumenden oder nichtionogenen Tensiden bis zu einem Prozent zugegeben werden.

Das derart vorpatinierte Halbzeug wird dann gespült und in einem nachfolgenden Verfahrensschritt einer Nachoxidation in einem Fixierbad unterworfen, in welchem die zunächst gebildete Carbonat-Sulfit-Patina praktisch vollständig in basisches Kupfersulfat, das heißt in Brochantit umgewandelt wird. Die Oxidationsmittel werden hierbei dem Fixierbad bevorzugt in einer Konzentration von 10 g/l bis 50 g/l beigegeben. Die Reaktionszeit ist hierbei extrem kurz, bevorzugt etwa 10 bis 120 sec, so daß gerade Kupfermaterial vom Coil vorteilhaft patiniert werden kann. Die Temperatur des Fixierbads liegt zwischen 35 °C und 95 °C.

Die Erfindung führt dazu, daß innerhalb kürzester Zeit eine Brochantit-Patina geschaffen wird, die in Aussehen und Zusammensetzung weitgehend der natürlichen Brochantit-Patina entspricht und gleichzeitig eine dauerhafte Witterungsbeständigkeit aufweist. Die künstliche Patina weist dabei einen Farbton im Bereich von lindgrün bis türkis auf, wobei die Schicht etwa 6 % bis 8 % Schwefel enthält und damit typischerweise den Konzentrationsbereich von etwa 7,1 % Schwefel, den die natürliche Brochantit-Patina aufweist. Von Beginn einer Außenbewitterung an liegt damit der Endzustand eines natürlich gewachsenen Brochantits vor, was sich insbesondere in einer dauerhaften Witterungsbeständigkeit zeigt. Die Schicht ist fest haftend auf dem jeweiligen Untergrund, und zwar auch bei beliebiger Weiterverarbeitung des patinierten Vormaterials. Insofern ist das derart patinierte Vormaterial nicht nur für die kunstgewerbliche Anwendung im Innenbereich, sondern insbesondere im großtechnischen Bereich für die Belegung von sich erheblich ausdehnenden Flächen geeignet. Das Verfahren ist rationell und einfach. Es werden umwelt- und arbeitsschutzgerechte Chemikalien eingesetzt.

Hierbei ist es ohne weiteres möglich, das zu patinierende Vormaterial ein- oder beidseitig mit einer Brochantitschicht zu versehen.

Bei einem bevorzugten Ausführungsbeispiel der Patinierung läuft die Erzeugung von Brochantit wie folgt ab:

Als Ausgangsmaterial wird ein weitgehend fettfreies SFCu-Band F24 mit einer Dicke vom 0,7 mm und einer Breite von 1000 mm sowie einer Rauheit von etwa 9 µm als Coil mit einem Gewicht von 10 t verwendet. Das SFCu-Band wird abgecoilt und horizontal durch ein Elektrolysebad geführt, das sich aus einer wäßrigen Lösung mit 60 g/l Natriumcarbonat (Na₂CO₃) und 15 g/l Natriumdisulfit (Na₂S₂O₅) zusammensetzt. Die Temperatur des Elektrolysebads beträgt 45 °C. Bei einer Stromdichte von 10 A/dm² beträgt die Verweildauer des SFCu-Bands im Elektrolysebad zwei Minuten. Dieses wird durch eine entsprechende Pumpe ständig in Bewegung gehalten.

Nach dem Austritt aus dem Elektrolysebad wird das vorpatinierte Band gespült und dann durch ein Fixierbad mit einer wäßrigen Lösung aus 50 g/l Kaliumchlorat (KClO₃) geführt, dem bis zu 10 g/l Magnesium- und/oder Zinksulfat zugesetzt sein kann. Die Temperatur des Fixierbads beträgt 40 °C. Die Verweilzeit des SFCu-Bands im Fixierbad beträgt zwei Minuten. Als typische Schichtdicke werden 15 µm bis 20 µm gemessen.

Nach dem Austritt aus dem Fixierbad durchläuft das SFCu-Band noch ein weiteres Spülbad und wird dann anschließend mittels eines Luftstroms getrocknet. Im Anschluß an die Trocknung kann das SFCu-Band wieder aufgecoilt und dann der Weiterbearbeitung zugeführt werden.

## Patentansprüche

1. Verfahren zur Erzeugung von Brochantit-Patina auf einer aus Kupfer bestehenden Oberfläche eines Vormaterials, wobei die zu patinierende Oberfläche des Vormaterials im kontinuierlichen gleichmäßigen Durchlauf zunächst aufgerauht, dann das Vormaterial bei anodischer Schaltung durch ein Natriumcarbonat (Na₂CO₃) und/oder Natriumhydrogencarbonat (NaHCO₃) sowie ein Salz einer schwefeligen Säure oder deren Derivate enthaltendes bewegtes Elektrolysebad bei einer Temperatur von 30 °C bis 90 °C und einer Stromdichte von 1 bis 20 A/dm² für eine Verweildauer von 10 Sekunden bis 12 Minuten geführt und anschließend gespült wird, **dadurch gekennzeichnet,** daß das vorpatinierte Material durch ein mindestens eines der Oxidationsmittel Wasserstoffperoxid (H₂O₂), Kaliumchlorat (KClO₃), Kaliumperoxodisulfat (K₂S₂O₈), Kaliumpermanganat (KMnO₄) oder Kupfersulfat (CuSO₄•5H₂O) enthaltendes Fixierbad bei einer Temperatur von 35 °C bis 95 °C für eine Verweildauer von 10 Sekunden bis 120 Sekunden bewegt und anschließend nach einer weiteren Spülung getrocknet wird.

2. Verfahren nach Anspruch 1, **dadurch gekennzeichnet**, daß die Oberfläche des Vormaterials vor dem Aufrauhen entfettet wird.

3. Verfahren nach Anspruch 1 oder 2, **dadurch gekennzeichnet,** daß dem Fixierbad Magnesium- und/oder Zinksulfat zugegeben wird.

4. Verfahren nach einem der Ansprüche 1 bis 3, **dadurch gekennzeichnet,** daß die Badparameter des Elektrolysebads 35 °C bis 50 °C und 3 bis 10 A/dm² bei einer Verweildauer von 2 bis 6 Minuten betragen.

5. Verfahren nach einem der Ansprüche 1 bis 4, **dadurch gekennzeichnet,** daß das Elektrolysebad Natriumsulfit (Na₂SO₃) und/oder Natriumdisulfit (Na₂S₂O₅) enthält.

6. Verfahren nach einem der Ansprüche 1 bis 5, **dadurch gekennzeichnet,** daß die Oberfläche des Vormaterials mit einer Rauhtiefe Rₐ von 0,1 *µ*m bis 20 *µ*m versehen wird.

7. Verfahren nach einem der Ansprüche 1 bis 6, **dadurch gekennzeichnet,** daß die Oberfläche des Vormaterials mit einer Rauhtiefe Rₐ von 5 µm bis 9 µm versehen wird.

8. Verfahren nach einem der Ansprüche 1 bis 7, **dadurch gekennzeichnet,** daß die Elektrolyt-Bestandteile Natriumcarbonat (Na₂CO₃) und Natriumhydrogencarbonat (NaHCO₃) mit einer Konzentration von 40 g/l bis 90 g/l eingesetzt werden.

9. Verfahren nach einem der Ansprüche 1 bis 8, **dadurch gekennzeichnet,** daß die Elektrolyt-Bestandteile Natriumcarbonat (Na₂CO₃) und Natriumhydrogencarbonat (NaHCO₃) mit einer Konzentration von 60 g/l bis 80 g/l eingesetzt werden.

10. Verfahren nach einem der Ansprüche 1 bis 9, **dadurch gekennzeichnet,** daß die Elektrolyt-Bestandteile Natriumsulfit (Na₂SO₃) und Natriumdisulfit (Na₂S₂O₅) mit einer Konzentration von 3 g/l bis 20 g/l eingesetzt werden.

11. Verfahren nach einem der Ansprüche 1 bis 10, **dadurch gekennzeichnet,** daß die Elektrolyt-Bestandteile Natriumsulfit (Na₂SO₃) und Natriumdisulfit (Na₂S₂O₅) mit einer Konzentration größer als 12 g/l eingesetzt werden.

12. Verfahren nach einem der Ansprüche 1 bis 11, **dadurch gekennzeichnet**, daß dem Elektrolyten Netzmittel in Form von nichtschäumenden oder nichtionogenen Tensiden bis zu einem Prozent zugegeben werden.

13. Verfahren nach einem der Ansprüche 1 bis 12, **dadurch gekennzeichnet,** daß die Oxidationsmittel dem Fixierbad in einer Konzentration von 10 g/l bis 50 g/l beigegeben werden.

14. Verfahren nach einem der Ansprüche 1 bis 13, **dadurch gekennzeichnet,** daß als Vormaterial ein Kupferwerkstoff mit einer Festigkeit von F20 bis F37 nach DIN 17650 oder DIN 17670 Teil 1 eingesetzt wird.

15. Verfahren nach einem der Ansprüche 1 bis 14, **dadurch gekennzeichnet,** daß als Vormaterial ein Kupferwerkstoff mit einer Festigkeit von F24 nach DIN 17650 oder DIN 17670 Teil 1 eingesetzt wird.

## Claims

1. Method for producing brochantite patina on a surface of a starting material consisting of copper, whereby in a uniform continuous process the surface of the starting material to be patinated is first roughened, then the starting material undergoes anodic electrolysis by being passed through a moving electrolysis bath containing sodium carbonate (Na₂CO₃) and/or sodium hydrogen carbonate (NaHCO₃) and a salt of a sulphurous acid or its derivatives at a temperature of 30°C to 90°C with a current density of 1 to 20 A/dm² for a time of 10 seconds to 12 minutes, and is then rinsed, characterised in that the pre-patinated material is moved through a fixing bath containing at least one of the oxidation agents hydrogen peroxide (H₂O₂), potassium chlorate (KClO₃), potassium peroxide disulphate (K₂S₂O₈), potassium permanganate (KMnO₄) or copper sulphate (CuSO₄.5H₂O) at a temperature of 35°C to 95°C for a time of 10 seconds to 120 seconds and then dried after further rinsing.

2. Method according to claim 1, characterised in that the surface of the starting material is degreased before roughening.

3. Method according to claim 1 or 2, characterised in that magnesium sulphate and/or zinc sulphate is added to the fixing bath.

4. Method according to one of claims 1 to 3, characterised in that the bath parameters of the electrolysis bath are 35°C to 50°C and 3 to 10 A/dm² with a time of 2 to 6 minutes.

5. Method according to one of claims 1 to 4, characterised in that the electrolysis bath contains sodium sulphite (Na₂SO₃) and/or sodium disulphite (Na₂S₂O₅).

6. Method according to one of claims 1 to 5, characterised in that the surface of the starting material is provided with a surface roughness Rₐ of 0.1 *µ*m to 20 *µ*m.

7. Method according to one of claims 1 to 6, characterised in that the surface of the starting material is provided with a surface roughness Rₐ of 5 µm to 9 µm.

8. Method according to one of claims 1 to 7, characterised in that the sodium carbonate (Na₂CO₃) and sodium hydrogen carbonate (NaHCO₃) components of the electrolyte are used with a concentration of 40 g/l to 90 g/l.

9. Method according to one of claims 1 to 8, characterised in that the sodium carbonate (Na₂CO₃) and sodium hydrogen carbonate (NaHCO₃) components of the electrolyte are used with a concentration of 60 g/l to 80 g/l.

10. Method according to one of claims 1 to 9, characterised in that the sodium sulphite (Na₂SO₃) and sodium disulphite (Na₂S₂O₅) components of the electrolyte are used with a concentration of 3 g/l to 20 g/l.

11. Method according to one of claims 1 to 10, characterised in that the sodium sulphite (Na₂SO₃) and sodium disulphite (Na₂S₂O₅) components of the electrolyte are used with a concentration of more than 12 g/l.

12. Method according to one of claims 1 to 11, characterised in that up to 1% of wetting agents in the form of non-foaming or non-ionogenic tensides is added to the electrolyte.

13. Method according to one of claims 1 to 12, characterised in that the oxidation agents are added to the fixing bath in a concentration of 10 g/l to 50 g/l.

14. Method according to one of claims 1 to 13, characterised in that a copper material with a strength of F20 to F37 according to DIN 17650 or DIN 17670 part 1 is used as starting material.

15. Method according to one of claims 1 to 14, characterised in that a copper material with a strength of F24 according to DIN 17650 or DIN 17670 part 1 is used as starting material.

## Revendications

1. Procédé pour former une patine de brochantite sur la surface de cuivre d'une matière première (matériau), la surface à patiner de la matière première étant tout d'abord rendue rugeuse par un passage continu régulier, puis on branche la matière première comme anode pour la conduire dans un bain de carbonate de sodium (Na₂CO₃) et/ou de carbonate acide de sodium (NaHCO₃), ainsi que dans un sel contenant de l'acide sulfurique ou des dérivés de cet acide formant un bain d'électrolyse à une température de 30°C jusqu'à 90°C et sous une densité de courant de 1 à 20 A/dm² pour un temps de séjour de 10 secondes à 12 minutes et ensuite on rince,
caractérisé en ce qu'
on fait passer la matière munie d'une patine préalable à travers un bain de fixation contenant au moins un agent oxydant tel de l'eau oxygénée (H₂O₂), du chlorate de potasium (KClO₃), du disulfate de potasium (K₂S₂O₈), du permenganate de potasium (KMnO₄) ou du sulfate de cuivre (CuSO₄, 5H₂O), à une température comprise entre 35°C et 95°C pour une durée de séjour comprise entre 10 secondes et 120 secondes et ensuite on rince et on sèche.

2. Procédé selon la revendication 1,
caractérisé en ce qu'
on dégraisse la surface de la matière première avant de la rendre rugeuse.

3. Procédé selon les revendications 1 ou 2,
caractérisé en ce qu'
on ajoute du sulfate de magnésium et/ou du sulfate de zinc au bain de fixation.

4. Procédé selon l'une quelconque des revendications 1 à 3,
caractérisé en ce que
les paramètres du bain d'électrolyse sont une température comprise entre 35°C et 50°C et une densité de courant de 3 à 10 A/dm² pour une durée de séjour comprise entre 2 et 6 minutes.

5. Procédé selon l'une quelconque des revendications 1 à 4,
caractérisé en ce que
le bain d'électrolyse contient du sulfite de sodium (Na₂SO₃) et/ou du disulfite de sodium (Na₂S₂O₅).

6. Procédé selon l'une quelconque des revendications 1 à 5,
caractérisé en ce qu'
on donne à la surface de la matière première une rugosité Rₐ comprise entre 0,1 µm jusqu'à 20 µm.

7. Procédé selon l'une quelconque des revendications 1 à 6,
caractérisé en ce qu'
on munit la surface de la matière première d'une rugosité Rₐ comprise entre 5 µm et 9 µm.

8. Procédé selon l'une quelconque des revendications 1 à 7,
caractérisé en ce qu'
on utilise comme composants d'électrolyse, du carbonate de sodium (Na₂CO₃) et du carbonate acide de sodium (NaHCO₃) avec une concentration comprise entre 40 g/l et 90 g/l.

9. Procédé selon l'une quelconque des revendications 1 à 8,
caractérisé en ce qu'
on utilise comme composants d'électrolyse, du carbonate de sodium (Na₂CO₃) et du carbonate acide de sodium (NaHCO₃) avec une concentration comprise entre 60 g/l et 80 g/l.

10. Procédé selon l'une quelconque des revendications 1 à 9,
caractérisé en ce qu'
on utilise les composants d'électrolyse, sulfite de sodium (Na₂SO₃) et disulfite de sodium (Na₂S₂O₅) avec une concentration comprise entre 3 g/l et 20 g/l.

11. Procédé selon l'une quelconque des revendications 1 à 10,
caractérisé en ce qu'
on utilise les composants d'électrolyse sulfite de sodium (Na₂SO₃) et disulfite de sodium (Na₂S₂O₅) avec une concentration supérieure à 12 g/l.

12. Procédé selon l'une quelconque des revendications 1 à 11,
caractérisé en ce qu'
on ajoute à l'électrolyte, un agent réticulant sous la forme d'un tensioactif non-moussant et non-ionogène avec une concentration allant jusqu'à 1 %.

13. Procédé selon l'une quelconque des revendications 1 à 12,
caractérisé en ce qu'
on ajoute les agents oxydants au bain de fixation avec une concentration de 10 g/l jusqu'à 50 g/l.

14. Procédé selon l'une quelconque des revendications 1 à 13,
caractérisé en ce que
la matière première est du cuivre ayant une résistance comprise entre F20 et F37 selon la norme DIN 17650 ou DIN 17670 partie 1.

15. Procédé selon l'une quelconque des revendications 1 à 14,
caractérisé en ce que
la matière première est du cuivre ayant une résistance F24 selon la norme DIN 17650 ou DIN 17670 partie 1.
